# EUROPÄISCHE PATENTSCHRIFT

(11) **EP 0 047 963 B1**
(45) Veröffentlichungstag und Bekanntmachung des Hinweises auf die Patenterteilung: **05.06.1985**
(21) Anmeldenummer: 81107050.7
(22) Anmeldetag: 08.09.1981
(51) Int. Cl.: C21B 5/00

(54) **Verfahren zum kontinuierlichen Einblasen von aschehaltige Steinkohle enthaltenden Reduktionsmittel in das Gestell eines Hochofens**
Method for the continuous introduction into a blast furnace of a reducing agent containing coke with cinder contents
Procédé pour le soufflage continu d'un réducteur contenant du charbon et des cendres dans un haut-fourneau

(30) Priorität: 13.09.1980 DE 3034679
(43) Veröffentlichungstag der Anmeldung: 24.03.1982
(73) Patentinhaber: Rheinische Braunkohlenwerke AG., D-5000 Köln 41 (DE); ARBED S.A., L-2930 Luxembourg (LU)
(72) Erfinder: Limpach, Raymond, Hunchergange (LU); Böcker, Dietrich, D-5040 Brühl (DE)
(74) Vertreter: Koepsell, Helmut, Dipl.-Ing.

## Beschreibung

Die Erfindung betrifft ein Verfahren zum kontinuierlichen Einblasen eines Gemisches von aschehaltige Steinkohle enthaltenden feinkörnigen Kohlenstoffträgern als Reduktionsmittel in das Gestell eines Hochofens.

Ein derartiges Verfahren ist durch die DE-A-1 433 357 bekannt, welche die Möglichkeit offenbart, Kohle, Koks, Braunkohle, Torf oder dgl. einzeln oder zu mehreren in das Gestell eines Hochofens einzublasen. Der durch die genannte Vorveröffentlichung vermittelten Lehre liegt die Aufgabe zugrunde, die vollständige Verbrennung der festen Kohlenstoffe im Gestell trotz der schlechten Entzündbarkeit derselben zu gewährleisten. Dies wird dadurch erreicht, daß dem feinkörnigen, festen Kohlenstoff Öl oder ein leicht brennbares Traggas zugemischt werden.

Obwohl es somit bekannt ist, daß der Koksverbrauch eines Hochofens durch direktes Einblasen von aschehaitigen festen Kohlenstoffträgern und Gemischen derselben verringert werden kann, hat das Einblasen von Kohle in den Hochofen im praktischen Betrieb bislang nur in sehr beschränktem Umfange Anwendung gefunden. Dies ist unter anderem darauf zurückzuführen, dass die Aufbereitung, der Transport und die Verteilung von feinkörniger Kohle von einem Vorratsbehälter in die Einlassöffnungen des Hochofens hinein, bei denen es sich im allgemeinen um die ohnehin vorhandenen Blasformen handelt, mit grösseren Schwierigkeiten verbunden sind als bei einem flüssigen Medium, z. B. Öl oder Gas. Auch wird eine unvollständige Umsetzung von eingeblasenen festen Brennstoffen zu merklichen Störungen im Betrieb des Hochofens führen, z. B. durch Entstehen von Russ, der die Durchlässigkeit des Möllers für das Reduktionsgas verringert und ggf. auch im Gichtgas vorhanden ist. Letzteres kann in den vom Gichtgas durchströmten Einrichtungen zu Störungen führen.

Will man zwecks Erzielung der angestrebten Einsparung eine billigere Steinkohle, z. B. Import-Steinkohle verwenden, so stösst man auf eine weitere Schwierigkeit. Billige Steinkohlen weisen hohe Aschegehalte auf, die sich zwischen 15-25 % bewegen können, wobei die Asche überwiegend saure Bestandteile enthalten kann. Bei der Verwendung von Steinkohlen dieser Art ist somit die Gefahr gegeben, dass diese sauren Aschebestandteile sich nicht schnell genug in der Hochofenschlacke verteilen und dass die resultierenden, inhomogenen Oxydgemische schlechte Fliesseigenschaften aufweisen und den Gang des Hochofens stören.

Der Erfindung liegt somit die Aufgabe zugrunde, das Verfahren der eingangs beschriebenen Art so abzuwandeln, dass die vorgenannten Schwierigkeiten vermieden werden und auch die Verwendung feinkörniger Steinkohle, selbst wenn sie aschereich ist, ohne Nachteile ermöglicht wird.

Ein solches Reduktionsmittel ist beispielsweise Braunkohle. Eine typische Braunkohle weist einen Aschegehalt von 4-5 % auf, wovon ca. 60 % aus CaO und MgO bestehen. Diese Voraussetzungen können auch bei Lignit bestehen. Es ist auch möglich, aus diesen Kohlenstoffträgern hergestellte Kokse zu verwenden, deren Aschegehalt sogar noch etwas höher liegen wird.

Eine weitere Ausführungsform des erfindungsgemässen Verfahrens sieht die Verwendung von Torf und/oder von Torfkoks vor, die beide basische Aschen enthalten. Auch Sägemehl kann als Reduktionsmittel günstig verwendet werden.

Zur Lösung dieser Aufgabe schlägt die Erfindung vor, daß das Gemisch wenigstens einen anderen festen, feinkörnigen, basische Aschebestandteile enthaltenden Kohlenstoffträger aufweist und die Zusammensetzung des Gemischs so gewählt wird, daß der Basizitätsgrad der resultierenden Gesamtasche möglichst dem Basizitätsgrad der Hochofen-Schlacke angepaßt ist.

Die Verwendung von Gemischen aus Steinkohle und aus Braunkohle und/oder Lignit und/oder Torf und/oder aus den vorgenannten Substanzen gewonnenen Koksen begünstigt in entsprechend feiner Körnung eine möglichst vollständige Umsetzung innerhalb des Hochofens in der kurzen dafür zur Verfügung stehenden Zeit, da diese Substanzen reaktionsfreudig sind. Hinzu kommt, dass das Zuführen dieser Gemische zum Hochofen keine Schwierigkeiten bereitet.

Besonders günstig ist auch die Tatsache, dass das Zerkleinern von Braunkohle, Lignit sowie Torf und den aus diesen Substanzen gewonnenen Koksen auf den erforderlichen Feinheitsgrad keine allzu grossen Kosten verursacht. Kostengünstig wirkt sich auch die Möglichkeit aus, im Gemisch einen Wassergehalt bis zu 15 %, vorzugsweise bis zu 10 %, zu belassen. Tatsächlich kann der Wassergehalt dazu führen, dass beim Eintritt in den Hochofen aufgrund der dann plötzlich zur Einwirkung kommenden hohen Temperatur von etwa 1 000-1 650 °C das Wasser explosionsartig verdampft und gemeinsam mit den ebenfalls explosionsartig ausgetriebenen flüchtigen Bestandteilen das ohnehin kleine Kohlenkorn sprengt, so dass die spezifische Oberfläche vergrössert wird mit dem Ergebnis, dass die Umsetzung im Hochofen noch schneller stattfindet. Der Wassergehalt ist andererseits so gering, dass der Wärmebedarf des Hochofens nicht merklich beeinflusst wird.

Das Trägergas, das mit dem Gemisch in den Hochofen gelangt, beispielsweise Kaltluft, kann weniger als 3 %, ggf. etwa 1 %, des gesamten durch die Blasformen eingeblasenen Heisswindes ausmachen. Diese Menge ist zu gering, als dass sie den Wärmehaushalt des Hochofens merklich beeinflussen könnte. Ohnehin sieht man nach Möglichkeit vor, dass die Geschwindigkeit, mit welcher die Staubteilchen aus der Zuleitung in den Hochofen austreten, weniger als 50 m/sec., vorzugsweise weniger als 25 m/sec. beträgt. Es ist ggf. auch ohne weiteres möglich, mit der Einblasegeschwindigkeit bis zur Rückbrenngeschwindigkeit herunterzugehen, die in der Grössenordnung von etwa 18 m/sec. liegen wird. Eine derartig geringe Einblasgeschwindigkeit, die wesentlich langsamer ist als die etwa 120 bis 220 m/sec. betragende Geschwindigkeit, mit welcher der normalerweise eine Temperatur von etwa 1 100 bis 1 200 °C aufweisende Heisswind durch die Blasformen eingeblasen wird, verlängert die Verweilzeit der Staubpartikel in der vor jeder Blasform befindlichen Zone, die mehr oder weniger leer ist.

Das Verfahren gemäss der Erfindung ermöglicht das Einblasen verhältnismässig grosser Mengen von Kohlenstoff und somit eine merkliche Reduzierung des Koksverbrauches bzw. eine vollständige Substituierung des bislang überwiegend verwendeten Schweröls. Dies ist auf die bereits erwähnte Tatsache zurückzuführen, dass weder beim Transport in den Hochofen hinein, noch bei der Umsetzung innerhalb des Hochofens Schwierigkeiten vorhanden sind oder entstehen. Das Ausmass, in welchem Koks durch einen anderen Hilfsbrennstoff ersetzt werden kann, ist somit durchweg grösser als bei bekannten Verfahren zum Einblasen von Kohle als Hilfsbrennstoff in das Gestell eines Hochofens.

Die basischen Aschebestandteile liegen in der Mehrzahl der Fälle im Form von Fe₂0₃, CaO, MgO, Na₂0 und K₂0, also in Form basischer Oxide vor. Als saure Aschebestandteile kommen im wesentlichen Si0₂ und P₂0₅ sowie als prinzipiell amphotere Verbindungen A1₂0₃ und Ti0₂, die aber in der Hüttenpraxis den sauren Elementen zugerechnet werden, in Frage.

In den folgenden Beispielen sind zwei Möglichkeiten angeführt, um bei der Vermischung von Braunkohle und Steinkohle im resultierenden Gemisch ein Basen-Säuren-Verhältnis von etwa 1 zu erreichen. Im Beispiel 1 werden 68,85 % Braunkohle (wf) mit 31,15 % Steinkohle (wf) vermischt. Im Beispiel 2 werden 76,83 % Braunkohle (wf) mit 23,17 % Steinkohle (wf) vermischt. Die unterschiedlichen Anteile beider Kohlesorten ergeben sich daraus, dass Steinkohlen mit unterschiedlichen Aschegehalten verwendet werden, wobei der Aschegehalt der Steinkohle im Beispiel 2 wesentlich höher ist als der im Beispiel 1. In beiden Beispielen wurde die gleiche Braunkohle mit einem Aschgehalt von 5,62 % (wf) und gleicher Aschezusammensetzung zugrunde gelegt.
(Siehe Beispiele Seite 4 ff.)

## Patentansprüche

1. Verfahren zum kontinuierlichen Einblasen eines Gemisches von aschehaltige Steinkohle enthaltenden feinkörnigen Kohlenstoffträgern als Reduktionsmittel in das Gestell eines Hochofens, dadurch gekennzeichnet, daß das Gemisch wenigstens einen anderen festen, feinkörnigen, basische Aschebestandteile enthaltenden Kohlenstoffträger aufweist und die Zusammensetzung des Gemisches so gewählt wird, daß der Basizitätsgrad der resultierenden Gesamtasche des Gemisches möglichst dem Basizitätsgrad der Hochofen-Schlacke angepaßt ist.

2. Verfahren nach Anspruch 1, dadurch gekennzeichnet, dass der andere feste, feinkörnige Kohlenstoffträger aus Braunkohle und/oder Braunkohlenkoks besteht.

3. Verfahren nach Anspruch 1, dadurch gekennzeichnet, dass der andere feste, feinkörnige Kohlenstoffträger aus Torf und/oder Torfkoks besteht.

4. Verfahren nach Anspruch 1, dadurch gekennzeichnet, dass der andere feste, feinkörnige Kohlenstoffträger aus Sägemehl besteht.

## Claims

1. A method of continuously injecting a mixture of fine-grain carbon carriers containing ash-bearing pit coal, as a reducing agent, into the hearth of a blast furnace, characterised in that the mixture has at least one other solid, fine-grain carbon carrier containing basic ash components, and the composition of the mixture is so selected that the degree of basicity of the resulting overall ash of the mixture is adapted to the best possible extent to the degree of basicity of the blast furnace slag.

2. A method according to claim 1, characterised in that the other solid fine-grain carrier comprises lignite or brown coal and/or lignite or brown coal coke.

3. A method according to claim 1, characterised in that the other solid fine-grain carbon carrier comprises peat and/or peat coke.

4. A method according to claim 1, characterised in that the other solid fine-grain carrier comprises sawdust.

## Revendications

1. Procédé de soufflage continu, pour injecter dans le corps d'un haut fourneau un agent réducteur constitué de grains porteurs de carbone, à base de charbon ayant une certaine teneur en cendres, caractérisé en ce qu'on injecte dans le haut-fourneau un mélange comportant au moins un autre composé carboné solide, constitué de grains fins ayant une certaine teneur en cendres basiques et en ce que la composition du mélange est choisie pour que le taux de basicité de l'ensemble des cendres résultant de ce mélange corresponde autant que possible au taux de basicité des scories du haut-fourneau considéré.

2. Procédé selon la revendication 1, caractérisé en ce que l'autre composé carboné solide en grains fins est à base de lignite et/ou de coke de lignite.

3. Procédé selon la revendication 1, caractérisé en ce que l'autre composé carboné solide en grains fins est à base de tourbe et/ou de coke de tourbe.

4. Procédé selon la revendication 1, caractérisé en ce que l'autre composé carboné solide en grains fins est à base de sciure.
